# EUROPÄISCHE PATENTSCHRIFT

(11) **EP 0 355 272 B1**
(45) Veröffentlichungstag und Bekanntmachung des Hinweises auf die Patenterteilung: **18.03.1992**
(21) Anmeldenummer: 89108873.4
(22) Anmeldetag: 17.05.1989
(51) Int. Cl.: C25D 13/20, C23C 22/12

(54) **Für die Aussenseite von Kraftfahrzeugkarosserieteilen bestimmtes mehrfach beschichtetes Stahlblech**
Steel sheet multiple coatings for use in the external parts of motor vehicle body-works
Tôles d'acier destinées aux parties extérieures des carrosseries de voitures et munies d'un revêtement à couches multiples

(30) Priorität: 25.08.1988 DE 3828888
(43) Veröffentlichungstag der Anmeldung: 28.02.1990
(73) Patentinhaber: FORD-WERKE AKTIENGESELLSCHAFT, 50725 Köln (DE); FORD FRANCE SOCIETE ANONYME, 92506 Rueil Malmaison Cedex (FR); FORD MOTOR COMPANY LIMITED, Brentwood, Essex CM13 3BW (GB); Ford Motor Company, Dearborn Michigan 48126 (US)
(72) Erfinder: Dittebrandt, Uwe, Dr. Dipl.-Chem., D-5000 Köln 71 (DE)
(74) Vertreter: Neidl-Stippler, Cornelia, Dr.

(56) Entgegenhaltungen:
- EP-A- 0 261 597
- BE-A- 675 956
- DE-C- 3 412 234
- US-A- 4 681 641
- INDUSTRIE LACKBETRIEB, Band 51, Nr. 6, 1983, Seiten 210-215; K. Wittel: "Moderne Zinkphosphatierverfahren - Niedrig-Zink-Technik, Teil II"
- METAL PROGRESS, Band 121, Nr. 6, Mai 1982, Metals Park, Ohio, US; H.E. CHANDLER: "Second generation zinc phosphate coatings"

## Beschreibung

Die Erfindung betrifft ein mehrfach beschichtetes Stahlblech für Autokarosserieaußenteile, ein Verfahren zu dessen Herstellung sowie dessen Verwendung.

Aus der US-PS 46 81 641 ist bekannt, Niedrigzinkphosphatschichten mit deutlich verbesserter Resistenz gegenüber Angriff durch Salzlaugen auf flachen oder fertiggeformten Blechen herzustellen. Über den sonstigen Schichtaufbau des Blechs ist dort nichts ausgesagt.

Aus der EP-A-0261597 ist bekannt, daß Zinknickelphosphatschichten aufweisende beschichtete Stahlbleche eine verbesserte Farbanhaftung, Korrosionsresistenz und Alkalilöslichkeitsresistenz aufweisen. Es ist dort auch beschrieben, daß eine Phosphatkonversionsschicht die Anhaftung der Zinkschicht am Blech verbessert. Auch diese Druckschrit gibt keine Anweisung dahingehend, wie weitere Schichten auf dem Blech ausgewählt werden sollen, um ein optimales Steinschlagverhalten zu erhalten.

In der DE-C2-3412234 ist angegeben, daß bei verformbaren, beschichteten Blechen für Kraftfahrzeuge, die in Preßwerkzeugen weiterverarbeitet werden sollen, Zinkschichten mit einer Dicke von mehr als etwa 1,5 µm unerwünscht sind und nicht verformbar seien. Im übrigen ist auch hier keine Anregung für eine Auswahl einer Kombination von Schichten aus der Fülle von Auswahlmöglichkeiten für einen Mehrschichtüberzug auf Blech gegeben.

Aus Industrie-Lackier-Betrieb 1983 (5), seite 169-71, und (6), seite 210-215 ist allgemein die Vorteilhaftigkeit von Niedrigzinkphosphatschichten zur Verbesserung des Korrosionsschutzes von Blechen bekannt, über die Kombination vorteilhafter Schichten bei derartigen Blechen ist nichts ausgesagt.

Aus der DE-OS 31 51 121 ist ein für Baumaterial oder auch Material für elektrische Haushaltsgeräte geeignetes, für den Anstrich oberflächenbehandeltes Stahlblech aus einem Basisstahlblech, einem darauf aufplattierten Eisen-Zink-Film in einer Menge von 0,1 g/m² mit einem Eisengehalt von 3 bis 30 Gew.% und einem Film aus einem Silikatharz in einer Menge von 0,05 bis 5,0 g/m² aus einem Acrylcopolymeren, einem Epoxyharz, einem Siliciumdioxidsol und eine Trialkoxysilanverbindung bekannt. Hieraus kann jedoch für keinen Gegenstand der vorliegenden Erfindung ein Hinweis auf die erfindungsgemäße Kombination erhalten werden.

Ein Problem bei mehrfach beschichteten, verformbaren Blechen ist, daß ihre Steinschlagfestigkeit verbesserungsfähig ist.

Diese Aufgabe wird erfindungsgemäß durch ein mehrfach beschichtetes Stahlblech für Autokarosserieaußenteile, mit einer Kombination folgender Schichten, die im coil-coating-Verfahren auf Blechband aufgezogen wurden:
a) eine 5-8 µm dicke galvanisch aufgebrachte Schicht aus Zink oder einer Zinklegierung,
b) eine Phosphatierungsschicht mit einem Flächengewicht von 1,2-2,0 g/m² aus Phosphaten des Zinks und mindestens eines weiteren zweiwertigen Metalls, die aus einer sauren Phosphatierungslösung hergestellt wird, wobei der Gehalt an Zink-(II) in der Lösung geringer ist als der der/des weiteren zweiwertigen Metalle/s; und
c) eine 6-8 µm dicke Gleitgrundierschicht auf organischer Basis gelöst.

Dabei kann es vorteilhaft sein, wenn die Zinklegierung der ersten Schicht a) aus einer Zn-Ni-Legierung oder einer Zn-Fe-Legierung besteht.

Weiterhin kann es günstig sein, daß das weitere Phosphat der Phosphatierungsschicht b) aus Nickel- oder Manganphosphat besteht.

Bevorzugt wurde die Phosphatierungsschicht aus einer sauren Lösung mit 0,5 bis 1,5 g/l Zinkphosphat und mindestens der 2fachen bis 5fachen Menge Phosphat von Nickel und/oder Mangan abgeschieden.

Als Gleitgrundierschicht c) empfiehlt sich bspw. eine Schicht auf Epoxyharzbasis oder aus einem Polyesterlack, insbesondere einem polyurethanmodifizierten Polyesterharzlack, z.B. mit 2 bis 8 Gew.% Polyurethan.

Bei einer weiteren bevorzugte Ausführungsform wird die Gleitgrundierungsschicht auf der Basis eines amin-modifizierten Epoxyharzes aufgebaut.

Bevorzugt ist der Stahlgrund aus einem Weichstahlblech.

Das erfindungsgemäße Verfahren zur Herstellung eines mehrfach beschichteten Stahlblechs beinhaltet, daß im Coil-Coating-Verfahren folgende Schichten nacheinander aufgezogen werden:
a) galvanisch eine 5-8 µm dicke Schicht aus Zink oder einer Zinklegierung,
b) eine Phosphatierungsschicht aus Phosphaten des Zinks und mindestens eines weiteren zweiwertigen Metalls mit einem Flächengewicht von 1,2-2,0 g/m², wobei der Gehalt an Zink-(II) in der sauren Phosphatierungslösung geringer ist als der des/der weiteren zweiwertigen Metalle/s und
c) eine 6-8 µm dicke Gleitgrundierschicht auf organischer Basis.

Die bevorzugte Verwendung eines mehrfach beschichteten Stahlblechs gemäß der Erfindung ist als steinschlagfestes Blech für die Außenseite von Karosserieteilen.

Bei diesem kontinuierlich nach dem Coil-coating-Verfahren ablaufenden Herstellungsprozeß ergeben sich überraschend viele unerwartete Vorteile. Zunächst kann die die Lackierungsstation belastende, in der Fabrik (in-plant) ablaufende komplizierte Arbeitsweise unter Zuhilfenahme von Hilfselektroden und dergleichen nach außen verlagert werden und durch das Coil-coating-Verfahren mit planen Blechen äußerst einfach dürchgeführt werden.

Trotz der dreifachen Beschichtung zeigt es sich, daß sich die erhaltenen beschichteten Bleche ohne weiteres zu Karosseriebauteilen stanzen und formen ließen, ohne irgendwelche Schädigungen zu zeigen. Völlig überraschend war jedoch, daß durch einen derartigen Aufbau sich eine deutlich überlegene Steinschlagfestigkeit, insbesondere hinsichtlich der Durchsplitterung bei Steinschlag bis zum Stahlblech, einstellte. Gleichfalls wurde die Korrosionsbeständigkeit und Rostbeständigkeit des Stahlblechs wesentlich erhöht, obwohl mehrere Arbeitsgänge eingespart werden konnten.

Die Erfindung wird nachfolgend im einzelnen erläutert:

Als Stahlgrund kommt praktisch jedes Stahlblech in Betracht, wenn auch in der Praxis durchwegs Weichstahlbleche für Karosseriebauteile verwendet werden und auch im vorliegenden Fall bevorzugt werden.

Die erste hierauf nach dem Coil-Coating-Verfahren aufgebrachte Schicht besteht aus einer 5 bis 8 µm dicken, galvanisch abgeschiedenen Schicht aus Zink oder einer Zinklegierung. Als Zinklegierungen kommen insbesondere Zink-Nickel-Legierungen oder Zink-Eisen-Legierungen in Betracht, wovon insbesondere eine Zink-Nickel-Legierung bevorzugt wird. Da das galvanische Abscheiden einer Schicht aus Zink oder einer Zinklegierung dem Fachmann durchaus geläufig ist, braucht hier nicht näher auf die anzuwendenden Bedingungen wie Spannung, Konzentrationen und dgl. eingegangen zu werden. Die Abscheidung erfolgt nach dem Coil-coating-Verfahren, worunter man das kontinuierliche Beschichten von Stahlbändern, die in Rollen- oder Ringform angeliefert werdem, versteht, wobei die kontinuierliche Arbeitsweise und die Rollenform des Bleches entscheidend ist. Die Dicke der Zink- oder Zinklegierungsschicht auf dem Blech beträgt 5 bis 8 µm, wobei aus ökonomischen Gründen Dicken im Bereich gegen 5 µm bevorzugt sein können.

Auf der galvanisch abgeschiedenen Zink- bzw. Zinklegierungsschicht wird eine Phophatierungsschicht mit 1,2 bis 2,0 g/m² Blech abgeschieden, wobei diese Schicht aus einer sauren Phophatierungslösung abgeschieden wird, die als wesentliche Bestandteile einen niedrigeren Zinkphosphatgehalt und einen höheren Gehalt eines weiteren Phosphates eines zweiwertigen Metalles aufweist. Als weiteres zweiwertige Metall für das Phosphat hat sich Mangan und Nickel als geeignet erwiesen, wobei insbesondere Nickel bevorzugt ist.

In diesen Phosphatierungslösungen können entsprechende übliche Zusätze, beispielsweise saure Schwermetallphosphate, Phosphorsäure, Beschleunigungsmittel, wie Nitrate und dergl., enthalten sein, wie sie dem Fachmann bekannt sind.

Die Phosphatierung kann nach jedem beliebigen Verfahren, wie es auf dem Fachgebiet üblich ist, durchgeführt werden.

Wesentlich ist das Vorhandensein einer geringeren Menge Zinkphosphat und einer höheren Menge des Phosphats eines weiteren zweiwertigen Metalls, wie Nickel oder Mangan in der Phosphatierungslösung, wobei die Kombination eines niedrigen Zinkgehalts und eines höheren Nickelgehalts bevorzugt wird. Durchwegs wird mit sauren Lösungen gearbeitet, deren Zinkgehalt etwa 0,5 bis 1,5 g pro Liter betragen kann und deren Nickelgehalt deutlich höher liegt, beispielsweise beim Doppelten bis Mehrfachen.

Gleiches gilt auch für den Mangangehalt.

Man erhält dann Schichten, die in der Zink/Zinkphosphatschicht 5 bis 10 Gew.% eines weiteren zweiwertigen Metalles enthalten.

Auf das mit einer Zink- und einer Phosphatschicht beschichtete Blech wird sodann die Gleitgrundierschicht in üblicher Weise aufgebracht. Derartige Gleitgrundierschichten bestehen üblicherweise aus einem organischen Harzmaterial, wobei als Grundharze für die Aufbringung derselben Epoxyharze, insbesondere aminmodifizierte Epoxyharze und Polyesterharzlacke, insbesondere polyurethanmodifizierte Polyesterlacke, die etwa 2 bis 8 Gew.% Polyurethan aufweisen, bevorzugt sind.

Gerade durch die Aufbringung der Gleitgrundierschicht nach dem Coil-coating-Verfahren werden Schwierigkeiten vermieden, die sich bei der bisherigen Aufbringung der Lackierung von vorgeformten Karosserieteilen in der Lackierungsstation ergaben.

Das auf diese Weise hergestellte, mehrfach beschichtete Metallblech kann anschließend ohne weiteres gestanzt und beispielsweise in einer Dreiachsenpresse zum gewünschten Karosserieteil gepreßt werden. Auf diese geformten Karosserieteile kann sodann in üblicher Weise die Lackschichtherstellung für die Oberseite der Lackierung mit Farb- oder Pigmentlacken durchgeführt werden, ohne daß sich gegenüber dem bisherigen Verfahren eine Abweichung ergibt, da die Haftfähigkeit der Gleitgrundierung für diese Schichten sehr gut ist.

Auf einige weitere Vorteile der Erfindung soll nachfolgend noch kurz hingewiesen werden:

Durch die Erfindung ergibt sich eine Verringerung der Kompliziertheit der Verfahren und Investmentkosten, da die Lackierungsmethoden deutlich vereinfacht werden konnten. Darüber hinaus ergibt sich auch eine Verbesserung hinsichtlich der Werkzeug-Gebrauchsdauer, beispielsweise der-Dreiachsenpresse, da durch den erfindungsgemäßen Schichtaufbau, insbesondere die Gleitgrundierschicht, bei der Verformung deren Abnutzung vermindert wird. Im Gegensatz zu den bisherigen Verfahren ergibt sich auch noch eine Erniedrigung der Lösungsmittel-Emission gegenüber dem bisherigen Lackierungsverfahren. Überraschend ist auch eine Verbesserung des Lackaussehens aufgrund der Vermeidung von Zwischenüberzügen, die häufig oder in den meisten Fällen zu einem stumpfen Aussehen führen.

Nachfolgend soll die Erfindung anhand von Beispielen näher erläutert werden. Dabei zeigt:
Fig. 1 einen Schnitt senkrecht zur Hauptausdehnungsrichtung durch ein erfindungsgemäßes Blech; und
Fig. 2 eine Draufsicht auf eine Motorhaube, die einer seits einen erfindungsgemäßen Überzug und andererseits einen Überzug nach dem Stand der Technik aufweist.

Wie in Figur 1 in schematischer, nicht maßstäblicher Darstellung gezeigt, weist ein erfindungsgemäßes Blech einen Stahlgrund 1 auf, auf dem eine Zink- oder Zinklegierungsschicht 2 aufgebracht ist, auf der sich eine Phosphatierungsschicht 3, die aus einer sogenannten Niedrigzinkphosphatierungslösung abgeschieden wurde, befindet, wobei auf dieser die Gleitgrundierschicht 4 liegt.

In Figur 2 ist schematisch eine Draufsicht auf das Vorderteil einer aus zwei Hälften der durch Laserschweißen zusammengesetzten Motorhaube gezeigt, worin auf der linken Hälfte 47 ein zum Vergleich dienendes Material der bisherigen Beschichtung und auf der rechten Hälfte 48 die erfindungsgemäße Beschichtung vorhanden ist. Die Figur 2 zeigt das Aussehen der so zusammengesetzten Haube nach einem Durchschlagschädigungstest.
Die Figut 2 wurde entsprechend einer Fotografie gewonnen, worin mit dem Bezugszeichen 5 das Vorderteil der Motorhaube, mit dem Bezugszeichen 6 der abgeschrägte Längsteil der Haube, mit 7 die Knickkante und mit 8 die Durchschlagschädigungsstellen nach dem Beständigkeitstest bezeichnet sind. Es ist deutlich ersichtlich, daß sich photographisch Schädigungen auf der erfindungsgemäß lackierten rechten Hälfte 48 der Haube nicht erfassen ließen, während sie auf der linken Hälfte 47, die nach der bisherigen Praxis beschichtet worden war, deutlich ersichtlich sind.

### Beispiel

Ein übliches Weichstahlblech in Bahnform wurde nach dem Coil-coating-Verfahren mit den folgenden Schichten überzogen:
- 5 µm: dicker elektrogalvanisch aufgebrachter Zinküberzug;
- 4 g/m²: Überzug, hergestellt aus einer Abscheidungslösung Chemetall mit niedrigem Zinkphosphat und hohem Nickelphosphatgehalt; und
- 6 µm: dicke organische Gleitgrundierung auf Epoxyharzbasis (Bonazinc 2000).

Dieses Material wurde beim nachfolgenden Vergleichsversuch als erfindungsgemäßes Material verwendet.

### Vergleichsversuch

Um reale Umweltsbedingungen für den Test zu simulieren, wurden aus einem Stück bestehende Testmotorhauben durch Laserschweißen von Stahlblechen gemäß der bisherigen Praxis ohne Zinküberzug und den erfindungsgemäßen mehrschichtigen Stahlblechen miteinander verbunden und laserverschweißt, so daß eine Preßformung der Motorhaubenoberfläche unter Produktionsbedingungen in einer Dreiachsenpresse möglich war. Diese sogenannten Motorhaubenoberteile wurden sodann durch das übliche Lacküberzugssystem geführt.

Auf dem Lommel-Prüffeld wurde ein Vergleichstest auf Steinschlag und Korrosionsfestigkeit mit dieser Motorhaube durchgeführt. Das Testergebnis ist in Fig. 2 gezeigt. Daraus ergibt sich, daß die Steinschlagschädigung am erfindungsgemäßen Haubenoberteil etwa 40% niedriger war als diejenige an der Standardhälfte. Und zwar gilt dies sowohl hinsichtlich Größe und Anzahl der Lackverlustflächen.

Beim Vergleich waren 60% der Steinsplitterschädigung der Standardstahlhälfte bis zum Grundmetall durchgedrungen, woraus sich anschließend der Beginn der roten Rostbildung einstellte. Die erfindungsgemäße Hälfte zeigte dagegen keine Korrosion, da ein Eindringen der Schädigungen bis auf den Stahlgrund vermieden werden konnte. Der bekannte Feldbewertungstest und 100 Zyklen des Lommel-Korrosionstests in Kombination mit der Steinschlaguntersuchung zeigte die Überlegenheit der erfindungsgemäßen Lösung im Vergleich zur bisher in der Praxis angewandten Methode.

## Patentansprüche

1. Mehrfach beschichtetes Stahlblech für Autokarosserieaußenteile, mit einer kombination folgender Schichten, die im coil-coating-Verfahren auf Blechband aufgezogen wurden:
a) eine 5-8 µm dicke galvanisch aufgebrachte Schicht aus Zink oder einer Zinklegierung,
b) eine Phosphatierungsschicht mit einem Flächengewicht von 1,2-2,0 g/m² aus Phosphaten des Zinks und mindestens eines weiteren zweiwertigen Metalls, die aus einer sauren Phosphatierungslösung hergestellt wird, wobei der Gehalt an Zink-(II) in der Lösung geringer ist als der der/des weiteren zweiwertigen Metalle/s; und
c) eine 6-8 µm dicke Gleitgrundierschicht auf organischer Basis.

2. Beschichtetes Stahlblech nach anspruch 1, dadurch gekennzeichnet, daß die Zinklegierung der ersten Schicht a) aus einer Zn-Ni-Legierung oder einer Zn-Fe-Legierung besteht.

3. Beschichtes Stahlblech nach Anspruch 1 oder 2, dadurch gekennzeichnet, daß das weitere Phosphat der Phosphatierungsschicht b) aus Nickel- oder Manganphosphat besteht.

4. Beschichtetes Stahlblech nach Anspruch 3, dadurch gekennzeichnet, daß die Phosphatierungsschicht aus einer sauren Lösung mit 0,5 bis 1,5 g/l Zinkphosphat und mindestens der 2fachen bis 5fachen Menge Phosphat von Nickel und/oder Mangan abgeschieden worden ist.

5. Beschichtetes Stahlblech nach einem der Ansprüche 1 bis 4, dadurch gekennzeichnet, daß die Gleitgrundierschicht c) auf Epoxyharzbasis oder einem Polyesterlack, insbesondere einem polyurethanmodifizierten Polyesterharzlack, z.B. mit 2 bis 8 Gew.% Polyurethan, aufgebaut ist.

6. Beschichtetes Stahlblech nach Anspruch 5, dadurch gekennzeichnet, daß die Gleitgrundierungsschicht auf der Basis eines aminmodifizierten Epoxyharzes aufgebaut ist.

7. Beschichtetes Stahlblech nach einem der Ansprüche 1 bis 6, dadurch gekennzeichnet, daß der Stahlgrund aus einem Weichstahlblech besteht.

8. Verfahren zur Herstellung eines mehrfach beschichteten Stahlblechs gemäß einem der Ansprüche 1 bis 7, dadurch gekennzeichnet, daß im Coil-Coating-Verfahren folgende Schichten nacheinander aufgezogen werden:
a) galvanisch eine 5-8 µm dicke Schicht aus Zink oder einer Zinklegierung,
b) eine Phosphatierungsschicht aus Phosphaten des Zinks und mindestens eines weiteren zweiwertigen Metalls mit einem Flächengewicht von 1,2-2,0 g/m², wobei der Gehalt an Zink-(II) in der sauren Phosphatierungslösung geringer ist als der des/der weiteren zweiwertigen Metalle/s und
c) eine 6-8 µm dicke Gleitgrundierschicht auf organischer Basis.

9. Verwendung eines mehrfach beschichteten Stahlblechs gemäß einem der Ansprüche 1 bis 7 als steinschlagfestes Blech für die Außenseite von Karosserieteilen.

## Claims

1. A multiply coated steel sheet for the outside parts of motor vehicle bodies, having a combination of the following coatings which have been applied in the coil-coating method to the metal sheet strip:
a) a first 5 to 8 µm thick, galvanically applied coating of zinc or an alloy of zinc;
b) a phosphatization coating with a weight per unit area of from 1.2 to 2.0 g/m² of phosphates of zinc and at least one further bivalent metal, which is produced from an acid phosphatization solution, the content of zinc(II) in the solution being less that of the further bivalent metal or metals, and
c) a 6 to 8 µm thick, organically based slip primer coating.

2. A coated steel sheet according to Claim 1, characterized in that the zinc alloy of the first coating a) consists of a Zn-Ni alloy or a Zn-Fe alloy.

3. A coated steel sheet according to Claim 1 or 2, characterized in that the additional phosphate of the phosphatization coating b) consists of nickel or manganese phosphate.

4. A coated steel sheet according to Claim 3, characterized in that the phosphatization coating has been deposited from an acid solution with from 0.5 to 1.5 g/l of zinc phosphate and at least 2 to 5 times the quantity of phosphate of nickel and/or manganese.

5. A coated steel sheet according to any one of Claims 1 to 4, characterized in that the slip primer coating c) is built up on an epoxy resin base or a polyester enamel, in particular a polyurethane-modified polyester resin enamel, for example with from 2 to 8% by weight of polyurethane.

6. A coated steel sheet according to Claim 5, characterized in that the slip primer coating is built up on the basis of an amine-modified epoxy resin.

7. A coated steel sheet according to any one of Claims 1 to 6, characterized in that the steel base consists of a soft steel sheet.

8. A method of producing a multiply coated steel sheet according to any one of Claims 1 to 7, characterized in that the following coatings are applied in succession in the coil-coating method:
a) a 5 to 8 µm thick coating of zinc or an alloy of zinc galvanically,
b) a phosphatization coating from phosphates of zinc and at least one further bivalent metal with a weight per unit area of from 1.2 to 2.0 g/m², the zinc(II) content in the acid phosphatization solution being less than that of the further bivalent metal or metals, and
c) a 6 to 8 µm thick, organically based slip primer coating.

9. The use of a multiply coated steel sheet according to any one of Claims 1 to 7 as a metal sheet resistant to stone impact for the outside of bodywork parts.

## Revendications

1. Tôle d'acier revêtue de plusieurs couches et destinée à des parties extérieures de carrosseries d'automobiles, pourvue d'une combinaison des couches suivantes qui ont été appliquées sur une bande de tôle selon le procédé de couchage sur bande :
a) une couche de zinc ou d'un alliage de zinc de 5 à 8 µm d'épaisseur déposée par voie électrolytique,
b) une couche de phosphatation qui présente un poids par unité de surface de 1,2 à 2,0 g/m², qui est composée de phosphates de zinc et d'au moins un autre métal bivalent et qui est fabriquée à partir d'une solution acide de phosphatation, la teneur en zinc II de la solution étant inférieure à celle du ou des autres métaux bivalents, et :
c) une couche d'apprêt glissante à base organique de 6 à 8 µm d'épaisseur.

2. Tôle d'acier revêtue selon la revendication 1, caractérisée par le fait que l'alliage de zinc de la première couche a) est constitué par un alliage Zn-Ni ou par un alliage Zn-Fe.

3. Tôle d'acier revêtue selon la revendication 1 ou 2, caractérisée par le fait que l'autre phosphate de la couche de phosphatation b) est constitué par du phosphate de nickel ou de manganèse.

4. Tôle d'acier revêtue selon la revendication 3, caractérisée par le fait que la couche de phosphatation a été précipitée à partir d'une solution acide contenant de 0,5 à 1,5 g/l de phosphate de zinc et au moins la quantité double à quintuple de phosphate de nickel et/ou de manganèse.

5. Tôle d'acier revêtue selon l'une des revendications 1 à 4, caractérisée par le fait que la couche d'apprêt glissante c) est constituée sur la base d'une résine époxyde ou d'une peinture au polyester, en particulier d'une peinture de résine de polyester modifiée par du polyuréthane contenant par exemple de 2 à 8% en poids de polyuréthane.

6. Tôle d'acier revêtue selon la revendication 5, caractérisée par le fait que la couche d'apprêt glissante est constituée sur la base d'une résine époxyde modifiée par une amine.

7. Tôle d'acier revêtue selon l'une des revendications 1 à 6, caractérisée par le fait que le fond en acier est constitué par une tôle en acier doux.

8. Procédé pour la fabrication d'une tôle d'acier revêtue de plusieurs couches selon l'une des revendications 1 à 7, caractérisé par le fait que l'on applique les unes après les autres les couches suivantes selon le procédé de couchage sur bande :
a) par voie électrolytique, une couche de zinc ou d'un alliage de zinc de 5 à 8 µm d'épaisseur,
b) une couche de phosphatation qui est composée de phosphates de zinc et d'au moins un autre métal bivalent, et qui présente un poids par unité de surface de 1,2 à 2,0 g/m². la teneur en zinc II de la solution acide de phosphatation étant inférieure à celle du ou des autres métaux bivalents, et :
c) une couche d'apprêt glissante à base organique de 6 à 8 µm d'épaisseur.

9. Utilisation d'une tôle d'acier revêtue de plusieurs couches selon l'une des revendications 1 à 7 comme tôle résistant à l'impact des pierres pour la face extérieure de parties de carrosseries.
